# EUROPÄISCHE PATENTSCHRIFT

(11) **EP 0 588 805 B1**
(45) Veröffentlichungstag und Bekanntmachung des Hinweises auf die Patenterteilung: **02.08.1995**
(21) Anmeldenummer: 92909336.7
(22) Anmeldetag: 06.05.1992
(51) Int. Cl.: C25D 3/22

(54) **VERFAHREN ZUR HERSTELLUNG GLÄNZENDER VERZINKTER ODER MIT EINER ZINKLEGIERUNG ÜBERZOGENER FORMTEILE**
METHOD OF PRODUCING BRIGHT SHAPED PARTS ELECTROPLATED WITH ZINC OR A ZINC ALLOY
PROCEDE DE FABRICATION DE PIECES PROFILEES BRILLANTES GALVANISEES OU REVETUES D'UN ALLIAGE DE ZINC

(30) Priorität: 12.06.1991 DE 4119341
(43) Veröffentlichungstag der Anmeldung: 30.03.1994
(73) Patentinhaber: BASF Aktiengesellschaft, 67063 Ludwigshafen (DE)
(72) Erfinder: HAHN, Erwin, D-6900 Heidelberg (DE); DUNG, Bernhard, D-6718 Gruenstadt (DE); BURKHART, Bernd, D-6701 Maxdorf (DE); TSCHANG, Chung-Ji, D-6702 Bad Duerkheim (DE)
(86) Internationale Anmeldenummer: EP9200983
(87) Internationale Veröffentlichungsnummer: WO9222683

(56) Entgegenhaltungen:
- US-A- 4 528 075

## Beschreibung

Die vorliegende Erfindung betrifft ein verbessertes Verfahren zur Herstellung glänzender verzinkter oder mit einer Zinklegierung überzogener Formteile durch elektrolytische Abscheidung von Zink oder einer Zinklegierung aus wäßrig-sauren galvanischen Bädern.

Bei der galvanischen Abscheidung von Zink bzw. Zinklegierungen auf metallischen Substraten aus wäßrig-saurer Lösung wird häufig ein glänzender Überzug angestrebt, um dem verzinkten Gegenstand ein vorteilhaftes dekoratives Aussehen zu verleihen, d.h. es ist oft neben dem korrosionsverhindernden auch ein dekorativer Effekt erwünscht. Um die gewünschten Effekte zu erzielen, ist es unerläßlich, daß die galvanischen Bäder bestimmte Hilfsmittel enthalten, weil andernfalls die aus saurer Lösung entstehenden Zinküberzüge meistens matt und häufig auch noch unregelmäßig anfallen. Eine Gruppe solcher Hilfsmittel für saure galvanische Bäder sind beispielsweise Leitsalze, die zur Verbesserung der Leitfähigkeit der Bäder eingesetzt werden, eine andere Gruppe von Hilfsmitteln sind die sogenannten Glanzbildner.

In der US-PS 3 694 330 (1) (Reissue 27 999) werden saure, galvanische Zinkbäder, die Ammoniumsalze und als Glanzbildner aromatische Carbonylverbindungen enthalten, beschrieben. Als letztere werden aromatische Carbonsäuren sowie aromatische Aldehyde und Ketone genannt. Explizit angeführt sind u.a. Zimtsäure, Zimtaldehyd, Benzoesäure, Benzalaceton und Benzoylessigsäureethylester.

In der US-PS 4 422 908 (2) werden saure, galvanische Zinkbäder, die Sulfamationen und als Glanzbildner aromatische Carbonylverbindungen enthalten, beschrieben. Es werden Aldehyde und Ketone angeführt, darunter als bevorzugte Substanz Benzalaceton.

Der wichtigste Vertreter der Glanzbildner für saure Zinkbäder ist Benzylidenaceton (Benzalaceton). Ein schwerwiegender Nachteil des Benzylidenacetons und auch seiner Homologen ist jedoch die Tatsache, daß diese Verbindungen bei vielen Personen, die damit umgehen, allergische Reaktionen, wie Hautrötungen und Juckreiz, hervorrufen.

Der vorliegenden Erfindung lag daher die Aufgabe zugrunde, Glanzbildner auf Basis von Benzylidenaceton in wäßrig-sauren, galvanischen Bädern zur Abscheidung von Zink oder Zink-Legierungen durch andere Substanzen zu ersetzen, die die Wirksamkeit der bekannten Glanzbildner erreichen, jedoch nicht zu gesundheitlichen Beeinträchtigungen bei Personen führen, die diese Substanzen handhaben.

Demgemäß wurde ein Verfahren zur Herstellung glänzender verzinkter oder mit einer Zinklegierung überzogener Formteile durch elektrolytische Abscheidung von Zink oder einer Zinklegierung aus wäßrig-sauren galvanischen Bädern, die als wesentliche Bestandteile ein oder mehrere Zinksalze und gegebenenfalls Salze der anderen Legierungsmetalle, ein oder mehrere Leitsalze, ein oder mehrere Tenside und ein oder mehrere Glanzbildner enthalten, gefunden, welches dadurch gekennzeichnet ist, daß man als Glanzbildner Verbindungen der allgemeinen Formel I
in der
- R¹: C₁- bis C₈-Alkoxy, Phenoxy, Benzyloxy, Amino, C₁- bis C₆-Alkylamino oder Di(C₁- bis C₆-)alkylamino bedeutet,
- R²: C₁- bis C₄-Alkyl, Phenyl, Benzyl oder die unter R¹ aufgeführten Bedeutungen bezeichnet und
- Ar: für Phenyl oder Naphthyl, welches zusätzlich durch ein bis drei C₁- bis C₄-Alkylgruppen oder C₁- bis C₄-Alkoxygruppen substituiert sein kann, steht,
einsetzt.

Bevorzugte Reste R¹ sind C₁- bis C₈-Alkoxygruppen wie n-Propoxy, iso-Propoxy, n-Butoxy, iso-Butoxy, sec.-Butoxy, tert.-Butoxy, n-Pentoxy, n-Hexoxy, n-Heptoxy, 2-Ethylhexoxy, Octoxy oder vor allem Methoxy oder Ethoxy.

Bevorzugte Reste R² sind C₁- bis C₄-Alkylgruppen wie Ethyl, n-Propyl, iso-Propyl, n-Butyl, iso-Butyl, sec.-Butyl, tert.-Butyl oder vor allem Methyl und C₁- bis C₆-Alkoxygruppen wie n-Propoxy, iso-Propoxy, n-Butoxy, iso-Butoxy, sec.-Butoxy, tert.-Butoxy, n-Pentoxy, n-Hexoxy oder vor allem Methoxy oder Ethoxy.

Bevorzugter Rest Ar ist die Phenylgruppe, welche zusätzlich durch ein oder zwei Methyl-, Ethyl-, Methoxy- oder Ethoxygruppen substituiert sein kann, insbesondere jedoch die unsubstituierte Phenylgruppe.

Ganz besonders bevorzugte Verbindungen I sind 2-Benzylidenacetessigsäuremethyl- und -ethylester (R¹ = OCH₃ bzw. OC₂H₅, R² = CH₃, Ar = Ph) sowie 2-Benzyliden-malonsäuredimethyl- und -diethylester (R¹ = R² = OCH₃ bzw. OC₂H₅, Ar = Ph).

Diese Substanzen sind durch Kondensation aus Benzaldehyd und dem entsprechenden Acetessig- bzw. Malonsäureester leicht und kostengünstig zugänglich. Die Herstellung von Benzyliden-acetessigsäuremethylester wird beispielsweise in der Literaturstelle J. Org. Chem. 1990, Bd. 55, S. 319-324 beschrieben.

Die Verbindungen I werden in den erfindungsgemäßen wäßrig-sauren galvanischen Bädern in einer Menge von zweckmäßigerweise 0,05 g bis 3 g pro Liter, vorzugsweise 0,05 g bis 1 g pro Liter, insbesondere 0,1 g bis 0,7 g pro Liter, eingesetzt.

Es ist selbstverständlich möglich, Mischungen von Verbindungen I als Glanzbildner einzusetzen sowie die Glanzbildner gemäß der Formel I zusammen mit anderen bekannten Glanzbildnern zu verwenden.

Die erfindungsgemäßen wäßrig-sauren galvanischen Bäder weisen bezüglich der übrigen Komponenten die üblichen Zusammensetzungen auf. Sie enthalten beispielsweise 50 bis 150 g/l Zinkchlorid oder die äquivalente Menge Zinksulfat. Sofern Legierungen des Zinks beispielsweise mit Kobalt und/oder Nickel auf metallischen Substraten abgeschieden werden sollen, enthalten die Bäder zusätzlich in der Regel 1 bis 30 g/l Kobalt- und/oder Nickelsulfat oder die äquivalente Menge eines anderen wasserlöslichen Kobalt- und/oder Nickelsalzes.

Ein weiterer wesentlicher Bestandteil der Bäder sind Leitsalze. Ein geeignetes Leitsalz ist Kaliumchlorid, das in Mengen von üblicherweise 100 bis 250 g/l im wäßrig-sauren galvanischen Bad enthalten ist. Andere Leitsalze sind beispielsweise Ammoniumchlorid oder Natriumchlorid, die üblicherweise in Mengen von 10 bis 150 g/l eingesetzt werden.

Ein weiterer wesentlicher Bestandteil der erfindungsgemäßen wäßrig-sauren galvanischen Bäder sind nichtionische und anionische Tenside. Geeignete nichtionische Tenside sind beispielsweise aus der GB-PS 1 149 106 bekannt. Hierbei handelt es sich um Additionsprodukte von Ethylenoxid an Fettalkohole, z.B. an C₈- bis C₁₈-Alkohole, oder um Additionsprodukte von Ethylenoxid an Phenol bzw. Alkylphenole, insbesondere an Nonylphenyl. Pro Mol Alkohol bzw. Phenol werden dabei in der Regel 5 bis 100 Mol Ethylenoxid addiert.

Geeignete anionische Tenside sind beispielsweise aus der US-PS 3 787 296 bekannt. Es handelt sich hierbei hauptsächlich um sulfatierte Polyether, die beispielsweise durch Addition von Ethylenoxid an Fettalkohole, Fettamine, Amide von C₆- bis C₁₀-Carbonsäuren und längerkettige Fettsäuren sowie jeweils nachfolgende Sulfonierung erhältlich sind. Auch Sulfonate von Polyalkylenoxiden oder Blockcopolymerisaten aus Ethylenoxid und Propylenoxid werden als anionische Tenside verwendet.

Eine weitere Gruppe von anionischen Tensiden ist aus der EP-PS 0 115 020 bekannt. Hierin werden sulfonierte und sulfatierte Alkylphenolethoxylate beschrieben, die beispielsweise die allgemeine Formel II
in der R³ C₄- bis C₂₀-Alkyl, X und Y die Gruppen -SO₃H oder -SO₃Me, wobei Me Ammonium, Alkalimetall oder ein Äquivalent Erdalkalimetall oder Zink bezeichnet, und n eine Zahl von 5 bis 50 bedeuten, haben.

Außer den Verbindungen der Formel II kommen als anionische Tenside auch solche sulfonierten und sulfatierten Produkte in Betracht, deren Polyetherkette 1 bis 25 Propylenoxid- oder Butylenoxideinheiten enthält.

Der Vorteil der sulfonierten und sulfatierten Alkylphenolalkoxylate liegt darin, daß sie einen außerordentlich hohen Trübungspunkt aufweisen, so daß die elektrolytische Abscheidung des Zinks nicht nur im sonst üblichen Temperaturbereich von 20 bis 30°C sondern auch noch bei Temperaturen von oberhalb 50°C, z.B. in einem Bereich von 20 bis 70°C, vorgenommen werden kann. Die nichtionischen und anionischen Tenside wirken als Hilfsglanzbildner und sind gleichzeitig Solubilisierungsmittel für beispielsweise die Verbindungen I, die schwer in Wasser löslich sind.

Diese in Betracht kommenden Tenside sowie als Tenside auch einsetzbare Phenol-Formaldehyd-Kondensationsprodukte oder Naphthalinsulfonsäure/Formaldehyd-Kondensationsprodukte werden üblicherweise in Mengen von 1 bis 20 g/l, vorzugsweise 2 bis 15 g/l, im erfindungsgemäßen wäßrig-sauren galvanischen Bad angewendet. Man kann auch eine Mischung aus mehreren Tensiden verwenden.

Als zusätzliche Glanzbildner können außerdem mit vorteilhafter Wirkung Alkalimetall- oder Ammoniumbenzoate wie insbesondere Natriumbenzoat in Mengen von 1 bis 8 g/l, vorzugsweise 2 bis 6 g/l, eingesetzt werden.

Der pH-Wert der erfindungsgemäßen wäßrig-sauren galvanischen Bäder liegt in der Regel zwischen 4 und 5. Es wird durch Zugabe von Säuren, z.B. üblichen Mineralsäuren wie Schwefelsäure oder Salzsäure, eingestellt.

Besonders vorteilhafte Ergebnisse bei der Verzinkung werden dann erhalten, wenn man in den erfindungsgemäßen wäßrig-sauren Bädern Natriumbenzoat in einer Menge von 1 bis 8 g/l als zusätzlichen Glanzbildner und gleichzeitig den Methyl- und Ethylester der 2-Benzyliden-acetessigsäure oder der 2-Benzylidenmalonsäure in einer Konzentration von 0,05 g bis 1 g/l, vorzugsweise 0,1 g bis 0,7 g/l, als Glanzbildner einsetzt. Diese Kombinationen haben sich besonders in ammoniumsalzfreien, wäßrig-sauren galvanischen Zinkbädern bewährt.

Gegenstand der vorliegenden Anmeldung sind auch wäßrig-saure galvanische Bädern zur elektrolytischen Abscheidung von Zink oder einer Zinklegierung als glänzender Überzug auf Formteilen, wobei die Bäder als wesentliche Bestandteile ein oder mehrere Zinksalze und gegebenenfalls Salze der anderen Legierungsmetalle, ein oder mehrere Leitsalze, ein oder mehrere Tenside und ein oder mehrere Glanzbildner enthalten, gekennzeichnet durch einen wirksamen Gehalt an den Verbindungen I.

Durch das erfindungsgemäße Verfahren werden Formteile aus Metallen, hauptsächlich Eisen und Stahl, galvanisiert, um sie gegen Korrosion zu schützen und ihnen gleichzeitig einen hohen Glanz zu verleihen. Die hierzu verwendeten erfindungsgemäßen Bäder liefern über den gesamten technisch in Betracht kommenden Stromdichtenbereich hochglänzende und duktile Zinküberzüge, die in der Qualität den Überzügen entsprechen, die unter Verwendung von Benzylidenaceton nach dem Stand der Technik erhältlich sind.

Beim Umgang mit den Verbindungen I wurden keine gesundheitlichen Beeinträchtigungen bei Personen, die diese Substanzen handhaben, beobachtet. Die Verbindungen I weisen in der Regel einen solch geringen Dampfdruck auf, daß die Möglichkeit der Aufnahme von Dämpfen dieser Verbindungen durch den menschlischen Organismus, beispielsweise durch Einatmen, von vornherein sehr gering ist.

### Beispiele

Die Wirksamkeit der Verbindungen I in wäßrig-sauren galvanischen Bädern zur elektrolytischen Abscheidung von Zink wird anhand von zwei verschiedenen Bädern demonstriert.

### Zusammensetzung von Bad 1:

| | |
|---|---|
| Zinkchlorid | 100 g/l |
| Kaliumchlorid | 200 g/l |
| Borsäure | 20 g/l |
| handelsübliches Naphthalinsulfonsäure/Formaldehyd-Kondensationsprodukt | 2 g/l |
| Natriumbenzoat | 2 g/l |
| handelsüblicher Nonylphenolpolyethylenglykolether mit 20 Ethylenglykol-Einheiten | 5 g/l |
| Nonylphenolpolyethylenglykolether, sulfoniert und sulfatiert, mit 10 Ethylenglykol-Einheiten (gemäß EP-PS 0 115 020) | 10 g/l |

Glanzbildner gemäß Tabelle

### Zusammensetzung von Bad 2:

| | |
|---|---|
| Zinkchlorid | 100 g/l |
| Ammoniumchlorid | 140 g/l |
| Natriumbenzoat | 6 g/l |
| handelsüblicher Nonylphenolpolyethylenglykolether mit 20 Ethylenglykol-Einheiten | 10 g/l |
| Nonylphenolpolyethylenglykolether, sulfoniert und sulfatiert, mit 10 Ethylenglykol-Einheiten (gemäß EP-PS 0 115 020) | 10 g/l |

Glanzbildner gemäß Tabelle
Der pH-Wert des Bades 1 betrug 4,8, der pH-Wert des Bades 2 betrug 4,5. Die Einstellung des pH-Wertes erfolgte jeweils mit verdünnter Salzsäure. Die Verzinkung von Stahlblechen dauerte jeweils 10 Minuten. Sie wurde in einer 250-ml-Hull-Zelle mit 1 Ampere bei ca. 23°C durchgeführt. Im Anschluß an die Verzinkung wurde eine Blauchromatierung vorgenommen.

Die Qualität der erhaltenen Zinküberzüge ist der folgenden Tabelle zu entnehmen. Glanz und Duktilität der galvanischen Überzüge wurde visuell beurteilt, dabei bedeuten die Noten
1 = schlecht, 2 = gering, 3 = mäßig, 4 = gut und 5 = sehr gut.

Man erkennt, daß die Wirkung der erfindungsgemäß eingesetzten Verbindungen I der sehr guten Wirkung von Benzylidenaceton mindestens gleichkommt.

**Tabelle**

| Glanzbildner in wäßrig-sauren galvanischen Bädern | | | | | |
|---|---|---|---|---|---|
| Bsp. Nr. | Glanzbildner | | Bad-Nr. | Ergebnis | |
| | Substanz | Konz. [g/l] | | Glanz | Duktilität |
| 1 | Benzylidenacetessig-säureethylester | 0,4 | 1 | 4-5 | 5 |
| 2 | Benzylidenacetessig-säureethylester | 0,4 | 2 | 3-4 | 3 |
| 3 | Benzylidenacetessig-säuremethylester | 0,4 | 1 | 4-5 | 5 |
| 4 | Benzylidenacetessig-säuremethylester | 0,4 | 2 | 3-4 | 3 |
| 5 | Benzylidenmalonsäuredimethylester | 0,4 | 1 | 4-5 | 5 |
| 6 | Benzylidenmalonsäuredimethylester | 0,4 | 2 | 4 | 3 |
| 7 | Benzylidenmalonsäurediethylester | 0,6 | 1 | 4 | 5 |

| Zum Vergleich: | | | | | |
|---|---|---|---|---|---|
| A | Benzylidenaceton | 0,4 | 1 | 4 | 5 |
| B | Benzylidenaceton | 0,4 | 2 | 3-4 | 3 |

## Patentansprüche

1. Verfahren zur Herstellung glänzender verzinkter oder mit einer Zinklegierung überzogener Formteile durch elektrolytische Abscheidung von Zink oder einer Zinklegierung aus wäßrig-sauren galvanischen Bädern, die als wesentliche Bestandteile ein oder mehrere Zinksalze und gegebenenfalls Salze der anderen Legierungsmetalle, ein oder mehrere Leitsalze, ein oder mehrere Tenside und ein oder mehrere Glanzbildner enthalten, dadurch gekennzeichnet, daß man als Glanzbildner Verbindungen der allgemeinen Formel I in der
R¹ C₁- bis C₈-Alkoxy, Phenoxy, Benzyloxy, Amino, C₁- bis C₆-Alkylamino oder Di(C₁- bis C₆-)alkylamino bedeutet,
R² C₁- bis C₄-Alkyl, Phenyl, Benzyl oder die unter R¹ aufgeführten Bedeutungen bezeichnet und
Ar für Phenyl oder Naphthyl, welches zusätzlich durch ein bis drei C₁- bis C₄-Alkylgruppen oder C₁- bis C₄-Alkoxygruppen substituiert sein kann, steht,
einsetzt.

2. Verfahren zur Herstellung glänzender verzinkter oder mit einer Zinklegierung überzogener Formteile nach Anspruch 1, dadurch gekennzeichnet, daß man als Glanzbildner Verbindungen I einsetzt, bei denen
R¹ C₁- bis C₈-Alkoxy bedeutet,
R² C₁- bis C₄-Alkyl oder C₁- bis C₆-Alkoxy bezeichnet und
Ar für Phenyl, welches zusätzlich durch ein oder zwei Methyl-, Ethyl-, Methoxy- oder Ethoxygruppen substituiert sein kann, steht.

3. Verfahren zur Herstellung glänzender verzinkter oder mit einer Zinklegierung überzogener Formteile nach Anspruch 1, dadurch gekennzeichnet, daß man die Verbindungen I in einer Menge von 0,05 g bis 3 g pro Liter des wäßrig-sauren galvanischen Bades einsetzt.

4. Verfahren zur Herstellung glänzender verzinkter oder mit einer Zinklegierung überzogener Formteile nach Anspruch 1, dadurch gekennzeichnet, daß man als zusätzliche Glanzbildner Alkalimetall- oder Ammoniumbenzoate einsetzt.

5. Verwendung von Verbindungen I gemäß Anspruch 1 als Glanzbildner in wäßrig-sauren galvanischen Bädern, die als wesentliche Bestandteile ein oder mehrere Zinksalze und gegebenenfalls Salze von anderen Legierungsmetallen, ein oder mehrere Leitsalze, ein oder mehrere Tenside und ein oder mehrere Glanzbildner enthalten, zur elektrolytischen Abscheidung von Zink oder einer Zinklegierung als glänzender Überzug auf Formteilen.

6. Wäßrig-saure galvanische Bäder zur elektrolytischen Abscheidung von Zink oder einer Zinklegierung als glänzender Überzug auf Formteilen, wobei die Bäder als wesentliche Bestandteile ein oder mehrere Zinksalze und gegebenenfalls Salze der anderen Legierungsmetalle, ein oder mehrere Leitsalze, ein oder mehrere Tenside und ein oder mehrere Glanzbildner enthalten, gekennzeichnet durch einen wirksamen Gehalt an Verbindungen I gemäß Anspruch 1.

## Claims

1. A process for the production of shining shaped articles coated with zinc or a zinc alloy by electrodeposition of zinc or a zinc alloy from acidic agueous electrolytic baths which contain as essential components one or more zinc salts and, where appropriate, salts of the other alloy metals, one or more conducting salts, one or more surfactants and one or more brighteners, which comprises employing as brighteners compounds of the formula I where
R¹ is C₁-C₈-alkoxy, phenoxy, benzyloxy, amino, C₁-C₆-alkylamino or di(C₁-C₆)alkylamino,
R² is C₁-C₄-alkyl, phenyl, benzyl or the meanings of R¹, and
Ar is phenyl or naphthyl which can additionally be substituted by one to three C₁-C₄-alkyl groups or C₁-C₄-alkoxy groups.

2. A process for the production of shining shaped articles coated with zinc or a zinc alloy as claimed in claim 1, wherein compounds I where
R¹ is C₁-C₈-alkoxy,
R² is C₁-C₄-alkyl or C₁-C₆-alkoxy, and
Ar is phenyl which can additionally be substituted by one or two methyl, ethyl, method or ethoxy groups,
are employed as brighteners.

3. A process for the production of shining shaped articles coated with zinc or a zinc alloy as claimed in claim 1, wherein the compounds I are employed in an amount of from 0.05 g to 3 g per liter of the acidic aqueous electrolytic bath.

4. A process for the production of shining shaped articles coated with zinc or a zinc alloy as claimed in claim 1, wherein alkali metal or ammonium benzoates are employed as additional brighteners.

5. The use of compounds I as claimed in claim 1 as brighteners in acidic aqueous electrolytic baths which contain as essential components one or more zinc salts and, where appropriate, salts of other alloy metals, one or more conducting salts, one or more surfactants and one or more brighteners, for the electrodeposition of zinc or a zinc alloy as shining coating on shaped articles.

6. An acidic aqueous electrolytic bath for the electrodeposition of zinc or a zinc alloy as shining coating on shaped articles, where the bath contains as essential components one or more zinc salts and, where appropriate, salts of the other alloy metals, one or more conducting salts, one or more surfactants and one or more brighteners, with an effective content of compounds I as claimed in claim 1.

## Revendications

1. Procédé de fabrication d'articles moulés, brillants, galvanisés, ou revêtus d'un alliage du zinc, par déposition électrolytique de Zinc ou d'un alliage du zinc à partir de bains galvaniques aqueux-acides, qui contiennent, à titre de constituants essentiels, un ou plusieurs sels de zinc et éventuellement des sels des autres métaux alliants, un ou plusieurs sels conducteurs, un ou plusieurs agents tensioactifs ou surfactifs et un plusieurs lustrants, caractérisé en ce que l'on utilise, à titre de lustrants, des composés de la formule générale I dans laquelle
R¹ représente un radical alcoxy en C₁ à C₈, phénoxy, benzyloxy, amino, alkyl(C₁-C₆)amino ou dialkyl(C₁-C₆)amino,
R² représente un radical alkyle en C₁ à C₄, phényle, benzyle ou possède les significations de R¹ et
Ar représente un radical phényle ou naphtyle, qui peut être complémentairement substitués par de un à trois radicaux alkyle en C₁ à C₄ ou alcoxy en C₁ à C₄.

2. Procédé de fabrication d'articles moulés, brillants, galvanisés, ou revêtus d'un alliage du zinc suivant la revendication 1, caractérisé en ce que, à titre de lustrants, on utilise des composés I dans lesquels
R¹ représente un radical alcoxy en C₁ à C₈,
R² représente un radical alkyle en C₁ à C₄ ou alcoxy en C₁ à C₆ et
Ar représente un radical phényle qui peut complémentairement être substitué par un ou deux groupes méthyle, éthyle, méthoxy ou éthoxy.

3. Procédé de fabrication d'articles moulés, brillants, galvanisés, ou revêtus d'un alliage du zinc suivant la revendication 1, caractérisé en ce que l'on utilise les composés I en une proportion de 0,05 g à 3 g par litre du bain galvanique aqueux-acide.

4. Procédé de fabrication d'articles moulés, brillants, galvanisés, ou revêtus d'un alliage du zinc suivant la revendication 1, caractérisé en ce que l'on utilise, à titre de lustrant complémentaire, des benzoates de métaux alcalins ou d'ammonium.

5. Utilisation des composés I suivant la revendication 1 à titre de lustrants dans des bains galvaniques aqueux-acides, qui contiennent, à titre de constituants essentiels, un ou plusieurs sels de zinc et éventuellement des sels d'autres métaux alliants, un ou plusieurs sels conducteurs, un ou plusieurs agents tensioactifs ou surfactifs et un ou plusieurs lustrants, en vue de la déposition électrolytique de zinc ou d'un alliage du zinc à titre de revêtement luisant ou lustrant sur des articles moulés.

6. Bains galvaniques aqueux-acides pour la déposition électrolytique de zinc ou d'un alliage du zinc à titre de revêtement luisant ou lustrant sur des articles moulés, où les bains contiennent, à titre de constituants essentiels, un ou plusieurs sels de zinc et éventuellement des sels des autres métaux alliants, un ou plusieurs sels conducteurs, un ou plusieurs composés tensioactifs ou surfactifs et un ou plusieurs lustrants, caractérisés en ce qu'ils contiennent une proportion active de composés I suivant la revendication 1.
